# EUROPÄISCHE PATENTSCHRIFT

(11) **EP 2 181 216 B1**
(45) Veröffentlichungstag und Bekanntmachung des Hinweises auf die Patenterteilung: **28.03.2012**
(21) Anmeldenummer: 08785955.9
(22) Anmeldetag: 07.07.2008
(51) Int. Cl.: D04H 1/48, D04H 1/50, D04H 1/54, D04H 1/72, D06C 3/00

(54) **VERFAHREN ZUR HERSTELLUNG EINES DEHNBAREN, ELASTISCHEN VLIESSTOFFES AUF POLYESTERFASERBASIS**
METHOD FOR PRODUCING A DUCTILE, ELASTIC NON-WOVEN FABRIC BASED ON POLYESTER FIBER
PROCÉDÉ POUR LA FABRICATION D'UN NON-TISSÉ SOUPLE ET ÉLASTIQUE À BASE DE FIBRES DE POLYESTER

(30) Priorität: 22.08.2007 DE 102007039714; 23.05.2008 DE 102008024945
(43) Veröffentlichungstag der Anmeldung: 05.05.2010
(73) Patentinhaber: Eswegee Vliesstoff GmbH, 95028 Hof (DE)
(72) Erfinder: FRIEDRICH, Peter, 95111 Rehau (DE); SCHATZ, Stefan, 95213 Münchberg (DE)
(74) Vertreter: Meissner, Bolte & Partner
(86) Internationale Anmeldenummer: PCT/EP2008/058774
(87) Internationale Veröffentlichungsnummer: WO 2009/024397

(56) Entgegenhaltungen:
- EP-A- 0 317 646
- DE-A1- 2 239 058
- JP-A- 7 300 752
- JP-A- 2005 187 954
- US-A- 4 999 232

## Beschreibung

Die Erfindung betrifft ein Verfahren zur Herstellung eines dehnbaren, elastischen Vliesstoffes auf Polyesterfaserbasis mit einem hochschrumpfenden Materialanteil, wobei die Fasermischung aufgelöst und in einer Krempel zum Vlies gelegt wird, welches eine Quer- und Längsverbindung der Fasern aufweist, wobei anschließend eine thermische Fixierung der Polyesterfasern erfolgt, gemäß Oberbegriff des Patentanspruchs 1.

Vliesstoffe sind textile Flächengebilde aus einzelnen Fasern, wobei zur Sicherung einer Verarbeitbarkeit des Vlieses eine Verfestigung notwendig ist. Die Vliesstoffe lassen sich nach Art und Ursprung der Faserarten unterscheiden. So kommen z.B. tierische Fasern, aber auch chemische Fasern zum Einsatz. Verbreitet sind Fasern aus Polyestermaterialien, darunter Polyethylenterephthalat oder Polybutylterephthalat.

Vliesstoffe werden auch als Einlage in der Textilindustrie verwendet. Ein derartiges spezielles fixierbares textiles Flächengebilde als Vliesstoff ist in der DE 10 2005 057 221 A1 offenbart. Gemäß der dortigen Lösung umfasst das fixierbare textile Flächengebilde einen Träger auf der Basis eines Vliesstoffes, Gewebes, Gewirkes oder Gestrickes, wobei das Flächengebilde auf einer Seite mit einer Haftmassenbeschichtung versehen ist. Auf der Haftmassenbeschichtung ist wenigstens eine zusätzliche Lage aus Fasern, die eine vorgegebene Funktionalität aufweisen, aufgebracht. Durch diese zusätzliche Lage soll z.B. eine hohe Elastizität des Flächengebildes bewirkt werden.

Die Lehre gemäß EP 0 317 646 A1 betrifft ein Verfahren zur Herstellung eines dehnbaren, elastischen Vliesstoffes auf Polyesterfaserbasis mit einem hochschrumpfenden Materialanteil. Gemäß der dortigen Aufgabe soll ein Vlies hergestellt werden, das eine niedrige Beanspruchung für den Dehnwert besitzt und eine ausreichende Nachstreckungseigenschaft aufweist. Darüber hinaus soll das erhaltene Material hervorragende Färbeigenschaften besitzen.

Der in EP 0 317 646 A1 beschriebene Herstellungsvorgang bezieht sich auf die Verwendung von Bikomponentenfasern, die im Hochvliesmaterial in einem Verhältnis von nicht weniger als 30 Gewichtsprozent vorhanden sein müssen, wobei sich eine Wärmebehandlung durch eine ausreichende Elastizität sowohl in Längs- als auch in Querrichtung einstellen soll.

In EP 0 317 646 A1 wird eine Wärmebehandlung in Form einer Ferninfrarotbestrahlung als zentraler Schritt dargestellt. Konkret wird in der Lehre der beschriebenen Druckschrift dargelegt, dass ein Produkt mit einheitlich hohem Dehnwert in beiden Richtungen durch einen einzigen Vorgang herstellbar ist, bei dem das Rohmaterial in Längs- als auch in Querrichtung in einer Wärmebehandlungszone geschrumpft wird. Die Kräuseleigenschaften der verwendeten Materialien wird durch Auftragen von Dampf beseitigt.

Die EP 0 815 305 B1 zeigt einen Vliesstoff aus thermoplastischen Fasern, insbesondere zu dessen Verwendung für Wegwerfartikel, wie beispielsweise chirurgische Überwürfe oder Wegwerfkleidungsstücke.

Die bei dieser Lehre eingesetzten Verbundfasern umfassen eine Polymerkomponente mit einem höheren Schmelzpunkt sowie eine weitere Polymerkomponente mit einem niedrigeren Schmelzpunkt, wobei die höher schmelzende Polymerkomponente der Fasern die niedriger schmelzende Polymerkomponente in dem gebundenen Textilmaterial umgibt und die äußere Oberfläche entlang der Länge der Fasern bildet, so dass sich eine Schale/Kernanordnung ergibt. Das aus derartigen Verbundfasern entstandene nicht gewebte Textilmaterial soll eine verbesserte Weichheit, einen verbesserten Griff sowie eine erhöhte Drapierfähigkeit aufweisen und letztendlich einen geringeren Abrieb besitzen.

Aus der EP 0 815 305 B1 sind darüber hinaus gekräuselte Verbundfasern vorbekannt. Derartige Verbundfasern enthalten mindestens zwei Polymerkomponenten, die unterschiedliche Querschnitte der Fasern einnehmen. Hierfür finden Polymere Anwendung, die unterschiedliche Schrumpfeigenschaften besitzen. Über den Schrumpfunterschied zwischen den Polymerkomponenten in den Fasern während oder nach dem Faserspinnverfahren können Kräuselungen entstehen. Wird ein Vlies allein aus Verbundfasern erstellt, dann ist zwar die Bindungsfähigkeit erhöht, jedoch liegt ein relativ geringer Abriebwiderstand vor und es sind die Elastizitätseigenschaften unzureichend.

Aus dem Vorgenannten ist es daher Aufgabe der Erfindung, ein weiterentwickeltes Verfahren zur Herstellung eines dehnbaren, elastischen Vliesstoffes auf Polyesterfaserbasis mit einem hochschrumpfenden Materialanteil anzugeben, welches zu einem Vliesstoff führt, der sowohl in Längs- als auch Querrichtung über eine ausreichende Elastizität verfügt. Darüber hinaus ist anzustreben, dass das Vliesmaterial Kletteigenschaften besitzt, die so ausgeprägt sind, dass übereinander gelegte Vliesschichten ohne weiteres aneinander haften bleiben.

Die Lösung der Aufgabe der Erfindung erfolgt durch ein Verfahren gemäß der Lehre nach Patentanspruch 1, wobei die Unteransprüche mindestens zweckmäßige Ausgestaltungen und Weiterbildungen darstellen.

Demnach wird von einem an sich bekannten Verfahren zur Herstellung eines Thermovliesstoffes ausgegangen. Es kommen hier Polyesterfasern zum Einsatz, die einen hochschrumpfenden Materialanteil besitzen. Insbesondere werden Verbundfasern genutzt, die einen Bereich geringeren und einen Bereich mit höherem Schrumpfverhalten mit jeweils unterschiedlichen Schrumpfungstemperaturen aufweisen.

Die Fasermischung wird aufgelöst und in einer Krempel zum Vlies gelegt, so dass sich eine Quer- und Längsverbindung der Fasern einstellt, wobei anschließend eine thermische Fixierung der Polyesterfasern vorgenommen wird.

Die Fixierung der Polyesterfasern erfolgt mittels einer thermischen Fixierung bei einer für Polyesterfasern typischen Behandlungstemperatur.

Das verfestigte Vlies wird dann zum Bewirken eines Materialüberschusses, welcher bis zu 50 % beträgt, unter Voreilung mit Durchhang einem Spannrahmen zugeführt und dort einer weiteren Temperaturbehandlung ausgesetzt, um den Schrumpfprozess des hochschrumpfenden Materialanteils der Polyesterfaser auszulösen. Infolge dieser weiteren Temperaturbehandlung stellt sich ein Flächenverlust und Kräuseln des Vlieses ein, welcher letztendlich die gewünschte Elastizität des Materials in Längs- und Querrichtung ergibt.

Die Behandlungstemperatur zum Auslösen des Schrumpfungsprozesses des hochschrumpfenden Materials liegt über der Temperatur des thermischen Fixierens im diesbezüglich ersten Behandlungsschritt.

Die Verweildauer des Vlieses im thermischen Fixierprozess auf eine Zeit beschränkt, welche ein Auslösen des Schrumpfprozesses des hochschrumpfenden Materials mit Sicherheit ausschließt.

Bevorzugt wird der von der Krempel entnommene Faserflor verdichtet und über Wirrwalzen in seiner überwiegenden Längsorientierung zurückgenommen, um eine Quer- und Längsverbindung der Fasern im Vlies zu erreichen. Es ergibt sich hierbei die gewünschte Quer- und Längsverbindung der Fasern zueinander, welche den Zweck der angestrebten Längs- und Querelastizität des Endprodukts unterstützt.

Das thermische Fixieren kann mittels eines Heizkalanders vorgenommen werden.

Die Voreilung im Spannrahmen bewirkt einen Materialüberschuss, welcher bis zu 50% betragen kann. Mit anderen Worten wird das Material durch den Spannrahmen in einem relativ unfixierten Zustand geführt. Aufgrund der gewählten Temperatur, welche oberhalb des Temperaturbereichs zum Auslösen des Schrumpfprozesses der hochschrumpfenden Faser liegt, findet der gewünschte Schrumpf- und Kräuselungsprozess statt und es verliert das Material an Fläche. Diese Fläche repräsentiert die maximale spätere Elastizität, zu der sich das Material reversibel dehnen lässt.

Die eingesetzten Fasern bestehen aus zwei Komponenten, wobei eine erste Komponente reguläre Schrumpfungseigenschaften und eine zweite Komponente ein bei höheren Temperaturen auftretendes Schrumpfverhalten aufweist.

Derartige Fasern sind aus dem Stand der Technik bekannt. Beispielsweise sei hier auf die Darlegungen in der US 5,545,464 oder US 6,982,118 verwiesen.

Demnach sind die Fasern bevorzugt als Verbundfasern ausgebildet, wobei die Komponenten unterschiedliche Querschnitte der Fasern einnehmen. Eine Verteilung der Komponenten mit den unterschiedlichen Schrumpfungseigenschaften liegt annähernd im Bereich von 50:50. Ein gezieltes Kräuseln der Vliesbahn während der Temperaturbehandlung geht mit einem Aufspringen der Faserenden einher, so dass die Materialbahnoberfläche Kletteigenschaften erhält.

Der erhaltene elastische und dehnbare Vliesstoff kann in einem weiteren Behandlungsschritt einer punktförmigen Beschichtung mit einem thermisch aktivierbaren Kleber zum Zweck der späteren Fixierung auf einem Oberstoff unterzogen werden.

Die Erfindung soll nachstehend anhand eines Ausführungsbeispiels näher erläutert werden.

Das eingesetzte Fasermaterial besteht gemäß Ausführungsbeispiel zu 100% aus einer Polyesterfasermischung (PES), welche einen Anteil hochschrumpfenden Polyestermaterials enthält.

Zum Einsatz gelangt hier eine Verbundfaser der Firma Unitika Ltd. vom Typ 82, und zwar in einer Mischung mit Standard-PES-Fasern. Die Faser vom Typ 82 besteht aus einer üblichen Polyethylenterephthalat-Komponente und einer weiteren Polyethylenterephthalat-Komponente, die stärke temperaturabhängige Schrumpfungseigenschaften aufweist. Beide Komponenten sind zu einer Verbundfaser gefügt, wobei die Komponenten bezogen auf den Querschnitt z.B. gleichverteilt vorliegen.

Zunächst erfolgt eine an sich klassische Herstellung eines Thermovliesstoffes, wobei der hochschrumpfende PES-Anteil nicht oder nur minimal zum Schrumpfen gebracht wird, und zwar durch eine entsprechende Einstellung der jeweiligen Maschinenparameter.

Die Materialmischung wird über den Öffnungszug voraufgelöst und dann mittels eines Speisers der Krempel zugeführt.

Die Krempel löst das Fasermaterial bis zur Einzelfaser auf. Anschließend wird das Materialgemenge über den Abnehmer verdichtet und vom Tambour wieder aufgenommen.

Mittels Wirrwalzen wird die im Vorfeld über die Auflösung der Fasermasse entstandene Längsorientierung in dem Material wieder etwas genommen, so dass sich eine Quer- und Längsverbindung der Fasern zueinander einstellt, welche den gewünschten Effekt der zu erhaltenden Längs- und Querelastizität unterstützt.

Der so vorliegende Faserflor wird über einen Heizkalander bei einer für Polyesterfasern typischen Temperatur verfestigt, wobei aufgrund einer entsprechenden geringen Verweilzeit des Faserflors in der Heizzone der Schrumpfprozess des stark schrumpfenden Materials nicht oder nur minimal ausgelöst wird.

Das Auslösen des Schrumpfprozesses des hochschrumpfenden Materials erfolgt in einem Spannrahmen.

Das Material wird durch den Spannrahmen unter Voreilung in einem relativ unfixierten Zustand, d.h. mit Durchhang geführt. Aufgrund der gewählten Temperatur, die im Bereich zum Auslösen des Schrumpfprozesses der hochschrumpfenden Fasern liegt, findet der gewünschte Schrumpfprozess statt. Hierbei kräuselt sich die Materialbahn und verliert an Fläche. Dieser Flächenverlust gibt später das Maß der Elastizität an, zu der sich das Material reversibel dehnen lässt.

Der so erhaltene in Längs- und Querrichtung hochelastische Vliesstoff kann, wenn notwendig, beschichtet und mit einem Haftkleber versehen werden, wobei der Haftkleber dem späteren Verbinden des Vliesstoffes mit einem Oberstoff dient.

Durch das Aufspringen der Faserenden im Hochschrumpfprozess entstehen die gewünschten Kletteigenschaften des Vliesstoffes.

Die Kletteigenschaften ergeben sich durch aus der Ebene der Materialbahn nach oben herausspringende Faserenden, die mit den Fasern oder Faserenden einer darüber zum Liegen kommenden Vliesstoffbahn in Formschluss treten können.

Im Ergebnis einer Dehnbund-Grundvliesprüfung einer erfindungsgemäßen Probe befand sich das Flächengewicht des Materials im Urzustand im Bereich zwischen 28 und 30g/m² bei einer Dicke von durchschnittlich 0,35mm.

Nach der Temperaturbehandlung im Hochschrumpfschritt stellte sich ein Flächengewicht von im Wesentlichen 48g/m² bei einer Materialdicke von 0,75mm ein.

Eine maximale elastische Dehnung lässt sich in Längsrichtung bei 10 - 40 % der höchstzulässigen Kraftbeaufschlagung und in Querrichtung bei 8 - 45 % der höchstzulässigen Kraft bei vollständiger Reversibilität bewirken. Die Werte einer bevorzugten Ausführungsform liegen in Längsrichtung bei 14 % der höchstzulässigen Kraftbeaufschlagung und in Querrichtung bei 10 % der höchstzulässigen Kraft.

## Patentansprüche

1. Verfahren zur Herstellung eines dehnbaren, elastischen Vliesstoffes auf Polyesterfaserbasis mit einem hochschrumpfenden Materialanteil, wobei die Fasermischung aufgelöst und in einer Krempel zum Vlies gelegt wird, welches eine Quer- und Längsverbindung der Fasern aufweist, wobei anschließend
eine thermische Fixierung der Polyesterfasern erfolgt,
**dadurch gekennzeichnet, dass**
das verfestigte Vlies zum Bewirken eines Materialüberschusses, welcher bis zu 50 % beträgt, unter Voreilung mit Durchhang einem Spannrahmen zugeführt und dort einer weiteren Temperaturbehandlung ausgesetzt wird, um den Schrumpfprozess des hochschrumpfenden Materialanteils auszulösen mit der Folge eines Flächenverlusts und Kräuseln des Vlieses, so dass sich die gewünschte Elastizität im Material sowohl in Längs- als auch in Querrichtung ergibt, wobei durch das Kräuseln ein Aufspringen der Faserenden durchgeführt ist, wodurch der erhaltenen Vliesstoff-Bahnoberfläche Kletteigenschaften verliehen werden, sowie weiterhin die Verweildauer des Vlieses im ersten thermischen Fixierprozess auf eine Zeit beschränkt ist, welche ein Auslösen des Schrumpfprozesses des hochschrumpfenden Materials vollständig oder nahezu ausschließt.

2. Verfahren nach Anspruch 1,
**dadurch gekennzeichnet, dass**
Fixierung der Polyesterfasern durch eine thermische Fixierung bei einer für Polyesterfasern typischen Behandlungstemperatur erfolgt.

3. Verfahren nach einem der vorangegangenen Ansprüche,
**dadurch gekennzeichnet, dass**
der von der Krempel entnommene Faserflor verdichtet und über Wirrwalzen in seiner überwiegenden Längsorientierung zurückgenommen wird, um eine Quer- und Längsverbindung der Fasern im Vlies zu erreichen.

4. Verfahren nach einem der Ansprüche 1 bis 3,
**dadurch gekennzeichnet, dass**
das thermische Fixieren durch einen Heizkalander vorgenommen wird.

5. Verfahren nach einem der vorangegangenen Ansprüche,
**dadurch gekennzeichnet, dass**
eine Teilmenge der eingesetzten Fasern aus zwei Komponenten besteht, wobei eine erste Komponente reguläre Schrumpfungseigenschaften und eine zweite Komponente ein bei höheren Temperaturen auftretendes Schrumpfen aufweist.

6. Verfahren nach Anspruch 5,
**dadurch gekennzeichnet, dass**
die Fasern als Verbundfasern ausgebildet sind.

7. Verfahren nach Anspruch 5 oder 6,
**dadurch gekennzeichnet, dass**
die Komponenten unterschiedliche Querschnitte der Fasern einnehmen.

8. Verfahren nach Anspruch 7,
**dadurch gekennzeichnet, dass**
die Verteilung der Komponenten annähernd im Bereich 50:50 gewählt ist.

9. Verfahren nach einem der vorangegangenen Ansprüche,
**dadurch gekennzeichnet, dass**
der erhaltene Vliesstoff einer punktförmigen Beschichtung mit einem Kleber zum Zweck der späteren Fixierung auf einem Oberstoff unterzogen wird.

## Claims

1. Method for producing a stretchable, elastic non-woven fabric based on polyester fibers with a high-shrinking material portion, wherein the fiber mixture is opened and laid in a carding machine to form the non-woven fabric, said fabric showing a crosswise and lengthwise connection of fibers, wherein the polyester fibers are subsequently subjected to a thermal setting,
**characterized in that**
in order to obtain a material surplus amounting up to 50%, the solidified non-woven fabric, subjected to an overfeed and with a sag, is supplied to a tenter frame and exposed there to a further temperature treatment in order to initiate the shrinking process of the high-shrinking material portion, resulting in a loss of surface area and crimping of the non-woven fabric so that the desired elasticity is obtained in the material in both the lengthwise and crosswise directions, wherein the crimping causes the fiber ends to become undone, thereby providing the obtained web surface of the non-woven fabric with Velcro properties, and further the residence time of the non-woven fabric in the first thermal setting process is limited to a time period that completely or nearly precludes an initiation of the shrinking process of the high-shrinking material.

2. Method according to claim 1,
**characterized in that**
setting the polyester fibers is achieved by a thermal setting at a treatment temperature typical for polyester fibers.

3. Method according to one of the preceding claims,
**characterized in that**
the fibrous web removed from the carding machine is compressed and withdrawn via random rollers in its predominant lengthwise orientation, so as to achieve a crosswise and lengthwise connection of the fibers in the non-woven fabric.

4. Method according to one of claims 1 to 3,
**characterized in that**
the thermal setting is performed by a heating calender.

5. Method according to one of the preceding claims,
**characterized in that**
a subset of the used fibers is made of two components, wherein a first component has regular shrinking properties and a second component shrinks at higher temperatures.

6. Method according to claim 5,
**characterized in that**
the fibers are formed as composite fibers.

7. Method according to claim 5 or 6,
**characterized in that**
the components have different cross-sections of the fibers.

8. Method according to claim 7,
**characterized in that**
the distribution of the components is chosen approximately in the range of 50:50.

9. Method according to one of the preceding claims,
**characterized in that**
the obtained non-woven fabric is subjected to a punctiform coating with an adhesive for the purpose of subsequently fixing it to an outer fabric.

## Revendications

1. Procédé pour la fabrication d'un non-tissé extensible et élastique à base de fibres de polyester avec une part de matériau fortement capable de se rétrécir, dans lequel le mélange de fibres est désagrégé et posé dans une carde pour devenir un non-tissé qui présente une jonction des fibres en sens transversal et en sens longitudinal, dans lequel a lieu ensuite une fixation thermique des fibres de polyester,
**caractérisé en ce que**,
pour provoquer un excès de matériau pouvant aller jusqu'à 50 %, le non-tissé consolidé est amené à un châssis de serrage à vitesse accélérée en formant une portion pendante et il est exposé à un autre traitement en température afin de déclencher le processus de rétrécissement de la part de matériau fortement capable de se rétrécir avec pour conséquence une perte de surface et un crêpage du non-tissé, de sorte qu'il en résulte l'élasticité souhaitée dans le matériau aussi bien en direction longitudinale qu'en direction transversale, dans lequel grâce au crêpage il se produit est une remontée brusque des extrémités des fibres, en raison de quoi la surface de la nappe de non-tissé obtenue reçoit des propriétés agrippantes, et la durée de séjour du non-tissé dans le premier processus de fixation thermique est limitée à un temps qui exclut entièrement ou pratiquement entièrement un déclenchement du processus de rétrécissement du matériau fortement capable de se rétrécir.

2. Procédé selon la revendication 1,
**caractérisé en ce que** la fixation des fibres de polyester a lieu par une fixation thermique à une température de traitement typique pour des fibres polyester.

3. Procédé selon l'une des revendications précédentes,
**caractérisé en ce que** la nappe de fibres prélevée de la carde est compactée et est reprise via des cylindres emmêleurs dans son orientation essentiellement longitudinale, afin d'atteindre dans le non-tissé une liaison transversale et longitudinale des fibres.

4. Procédé selon l'une des revendications 1 à 3,
**caractérisé en ce que** la fixation thermique est exécutée au moyen d'une calandre chauffée.

5. Procédé selon l'une des revendications précédentes,
**caractérisé en ce qu'**une quantité partielle des fibres utilisées est formée de deux composantes, dans lesquels une première composante présente des propriétés de rétrécissement régulières et une deuxième composante présente un rétrécissement qui se produit à des températures plus élevées.

6. Procédé selon la revendication 5,
**caractérisé en ce que** les fibres sont réalisées comme des fibres composites.

7. Procédé selon la revendication 5 ou 6,
**caractérisé en ce que** les composantes occupent différentes sections des fibres.

8. Procédé selon la revendication 7,
**caractérisé en ce que** la répartition des composantes est choisie approximativement dans la plage 50:50.

9. Procédé selon l'une des revendications précédentes,
**caractérisé en ce que** le non-tissé obtenu est soumis à un revêtement de forme ponctuelle avec une colle dans le but d'une fixation ultérieure sur un matériau enveloppe.
